# EUROPÄISCHE PATENTANMELDUNG

(11) **EP 0 077 486 A1**
(43) Veröffentlichungstag der Anmeldung: **27.04.1983**
(21) Anmeldenummer: 82109136.0
(22) Anmeldetag: 04.10.1982
(51) Int. Cl.: H01Q 15/14, D01F 9/12

(54) **Verfahren zur Reflexion hochfrequenter Mikrowellen**

(30) Priorität: 16.10.1981 DE 3141118
(71) Anmelder: BAYER AG, 51368 Leverkusen (DE)
(72) Erfinder: Ebneth, Harold, Dr., D-5090 Leverkusen 1 (DE); Fitzky, Hans Georg, Dr., D-5068 Odenthal (DE); Giesecke, Henning, Dr., D-5000 Koeln 80 (DE); Wolf, Gerhard Dieter, Dr., D-4047 Dormagen 5 (DE)

(57) **Zusammenfassung**

Metallisierte Kohlenstoff-Fäden, -Fasern oder daraus hergestellte textile Flächengebilde eignen sich zur Reflexion von hochfrequenten Mikrowellen.

## Beschreibung

Es ist bekannt, Kohlenstoffasern als Verstärkungsfasern zur Herstellung von Faserverbundwerkstoffen, vor allem mit Epoxidharzen oder Polyimidharzen zu verwenden, wobei diese Faserverbundwerkstoffe beispielsweise in Flugzeugbau Verwendung finden. Diese Kohlenstoffasern zeigen darüber hinaus die Eigenschaft, daß sie Mikrowellen reflektieren, jedoch ist dieser Effekt auf Frequenzen bis zu 10 GHz beschränkt. Bei Frequenzen oberhalb 10 GHz fällt die Mikrowellenreflexion stark ab, so daß im interesanten Bereich von 70 GHz und darüber die herkömmlichen Kohlenstofffasergewebe unbefriedigend sind. Da bei diesen kurzwelligen Radarstrahlen ein niedriger Reflexionsverlust verlangt wird, war man bisher auf Metallgewebe oder Metallbleche angewiesen. Diese Werkstoffe zeigen zwar die gewünscht guten Werte, scheiden jedoch in Zukunft aus Gewichtsgründen aus.

Aufgabe der Erfindung war es, ein Verfahren bereit zu stellen, das Materialien verwendet, die bei niedrigen Gewichten zu Reflexion hochfrequenter Mikrowellen geeignet sind.

überraschenderweise wurde gefunden, daß man dies mit metallisierten Kohlenstoff-Fäden und -Fasern oder daraus gefertigten Flächengebilden erreicht.

Gegenstand der Erfindung ist daher ein Verfahren zur Reflexion hochfrequenter Mikrowellen, dadurch gekennzeichnet, daß man in den Strahlengang metallisierte Kohlenstoff-Fäden oder -Fasern oder daraus gefertigte textile Flächengebilde bringt. Die metallisierten Kohlenstoff-Fäden und -Fasern bzw. daraus gefertigte Flächengebilde können als solche oder auch in Form als Verstärkungsfasern in Faserverbundwerkstoffen eingesetzt werden. Bevorzugte Metalle sind Nickel,Kobalt, Kupfer, Gold und Silber bzw. Legierungen dieser Metalle untereinander oder mit Eisen, wobei Nickel und Kobalt sowie Kobalt-Nickel-Kombinationen bevorzugt sind. Die Dicke der Metallschicht liegt zwischen 0,05 und 10 µm, vorzugsweise zwischen 0,1 und 1 µm. Auch können verschiedene Schichten chemisch oder elektrochemisch aufeinander in beliebiger Reihenfolge abgeschieden werden, so z.B. nach der Verkupferung zum Oxidationsschutz eine Vernikkelung.

Kohlenstoffasern sind dem Fachmann bekannt und können aus verschiedenen Ausgangsmaterialien hergestellt sein, z.B. aus Cellulosederivaten, Polyacrylnitrilfasern, speziellen Pechsorten oder Bitumen.

Im Vergleich zu den erfindungsgemäß zu verwendenen metallisierten Kohlenstoffasern zeigen andere metallisierte Fasern, beispielsweise synthetische und native Fasern aus organischen Polymeren keine befriedigende Mikrowellenreflexion oberhalb 10 GHz.

Für die metallisierten Kohlenstoffasergewebe ist es ferner von Vorteil, daß durch die Metallisierung die elektrische Leitfähigkeit verbessert wird. Dadurch kann je nach Metallschichtdicke und Qualität ein zusätzlicher Schutz vor elektrostatischer Aufladung bis hin zum Blitzschutz erreicht werden.

Die Metallisierung kann in bekannter Weise durchgeführt werden, beispielsweise nach den in DE-PS 2 743 768 oder in DE-OS 30 25 307 geschilderten Verfahren.

### Beispiel

Ein Kohlenstoff-Filamentgarngewebe wird 10 Sek. in eine Lösung von 0,01 g/1 Butadienpalladiumchlorid aktiviert, getrocknet und anschließend 5 Min. in einem Metallisierungsbad, daß 30 g/1 Nickelchlorid . 6H₂0, 10 g/1 Zitronensäure und 3 g/1 Dimethylaminboran enthält und pH 8,5 hat, vernickelt. Das Kohlenstoff-Filamentgarngewebe hat 30,8 g Nickel/m² aufgenommen und besitzt einen Widerstand pro Quadrat von 0,2 Ohm.

Das vernickelte Kohlenstoff-Filamentgarngewebe wird zum Mikrowellensender in 90° in Position gebracht. Der Reflexionsverlust R wird in db (Dezibel) gemessen.

Durch die hohe Reflexion von hochfrequenten Mikrowellen oberhalb 10 GHz wird zusätzlich ein erhöhter Schutz von Objekten gegenüber Eindringen der Mikrowellenstrahlung erzielt.

## Patentansprüche

1. Verfahren zur Reflexion hochfrequenter Mirkowellen, dadurch gekennzeichnet, daß man in den Strahlengang metallisierte Kohlenstoff-Fäden, -Fasern oder daraus hergestellte textile Flächengebilde bringt.

2. Verfahren nach Anspruch 1, dadurch gekennzeichnet, daß die Metallschicht aus Nickel, Kobalt, Kupfer, Gold, Silber bzw. Legierungen dieser Metalle untereinander oder mit Eisen besteht.

3. Verfahren nach Anspruch 1, dadurch gekennzeichnet, daß die Metallschicht eine Stärke zwischen 0,05 und 10 µm aufweist.

4. Verfahren nach Anspruch 1, dadurch gekennzeichnet, daß die Metallschicht eine Stärke von 0,1 bis 1 µm aufweist.
